# EUROPÄISCHE PATENTSCHRIFT

(11) **EP 2 246 492 B1**
(45) Veröffentlichungstag und Bekanntmachung des Hinweises auf die Patenterteilung: **23.09.2015**
(21) Anmeldenummer: 10401054.1
(22) Anmeldetag: 14.04.2010
(51) Int. Cl.: E04B 1/00, E04B 2/96

(54) **Beschichtung von Befestigungselementen**
Coating of fixing elements
Revêtement d'éléments de fixation

(30) Priorität: 24.04.2009 DE 102009018569
(43) Veröffentlichungstag der Anmeldung: 03.11.2010
(73) Patentinhaber: fischerwerke GmbH & Co. KG, 72178 Waldachtal (DE)
(72) Erfinder: Schlenk, Christian, 79211 Denzlingen (DE); Vogel, Martin, 79286 Glottertal (DE)

(56) Entgegenhaltungen:
- EP-A1- 0 570 012
- EP-A1- 0 685 613
- EP-A2- 0 408 989
- DE-A1- 19 962 200
- DE-A1-102005 025 600
- DE-A1-102007 046 986
- DE-U1-202006 005 836

## Beschreibung

Die Erfindung betrifft die Verwendung von härtbaren organischen, anorganischen oder anorganisch-organischen Massen zur wärmedämmenden Beschichtung von Befestigungselementen im Baubereich, wobei eine Wirkung der Befestigungselemente als Kältebrücken vermindert wird durch Auftragen der nach dem Aushärten druckfesten und wärmedämmenden sowie eine kontinuierliche Matrix und/oder einen Hohlraumanteil aufweisenden Beschichtungsmassen, mindestens auf Teilflächen von derartigen Befestigungselementen derart, dass sie dort eine Beschichtung ausbilden.

Es sind eine Reihe von Befestigungssystemen für Bauelemente bekannt, welche eine innen liegende Basis (beispielsweise eine Mauer oder Wand oder einen Pfosten oder Träger oder dergleichen) direkt oder mittels oder über ein oder mehrere Verbindungselemente mit einem im Einbauzustand davor liegenden Bauteil, wie vorgehängten Fassaden oder Fassadenelementen, Fassadenverkleidungen, Lichtdächern oder -wänden, Wintergärten oder dergleichen mehr verbinden. Ein Problem hierbei ist, dass über die Befestigungselemente (z.B. sogenannte Konsolen oder dergleichen), die ein- oder mehrteilig ausgebildet sein können, Kältebrücken von den vorgehängten Bauteilen oder Räumen zwischen diesen und der dahinter liegenden Basis gebildet werden können. Dadurch kann eine wirksame Wärmedämmung im Baubereich negativ beeinflusst werden.

Um diesem Problem zu begegnen, wurden eine Reihe von Maßnahmen vorgeschlagen.

So schlägt die deutsche Gebrauchsmusterschrift DE 20 2007 003 903 U1 vor, dass bei entsprechenden Verankerungssystemen für Fassaden in Form von Konsolen mindestens eines der Bauteile aus Kunststoff besteht. Nachteilig kann hier sein, dass nicht alle Kunststoffe geeignete Festigkeiten und Dauerhaftigkeiten aufweisen.

Die DE 202 80 012 U1 schlägt andererseits die Verwendung von Gummidichtungen und/oder nichtleitenden, aus Kunststoff bestehenden Verbindungsstegen als die Wärmeleitung vermindernden Teilen zur Überbrückung vor. Auch ein Aufbringen weicher Materialien wie Moosgummi, Chloropren, Kork oder dergleichen auf weitere Elemente zur Isolierung wird erörtert. Hier bleiben jedoch beispielsweise die verwendeten Haltebolzen als wärmeleitende Brücken bestehen, und erneut können die verwendeten Materialien (Gummi, Kunststoffe) für Ansprüche an Belastbarkeit und Dauerhaftigkeit unzureichend sein.

Die EP 0 791 698 sieht die Zwischenschaltung von Isolierelementen aus Butylband mit einer Wärmestrahlung reflektierenden Beschichtung vor. Hier muss folglich das Design der Befestigung stark an die Verwendbarkeit des Isolierelementes angepasst werden.

In der DE 195 25 955 werden vorgeformte Kunststoffummantelungen für Verbindungselemente genannt - nachteilig ist hier, dass diese genau an die Verbindungselemente angepasst sein müssen.

Die DE 199 47 912 beschreibt Befestigungselemente und Druckelemente, welche ein thermisch isolierendes Material aufweisen. Entweder sind diese Elemente ganz aus einem wärmeisolierenden Material (z.B. glasfaserverstärkt) gebildet, oder sie beinhalten gesonderte Isolierblöcke, die zwei ineinander greifende Halteteile voneinander isolieren und auf Zug belastbar sind.

In der DE 40 40 432 wird eine wärmedämmende Beschichtung beschrieben, welche zur Beschichtung von direkt (ohne Befestigungselement) miteinander in Berührung kommenden Bauteilen (wie Gebäudewände und darin eingebrachte Balkonplatten, zwischen denen die Beschichtung zu liegen kommt).

Die DE 10 2007 027 653 beschreibt ein Material zum Herstellen von Brandschutzplatten oder hitzebeständigen Beschichtungen, die auf Träger, Rohre, Leitungs- oder Lüftungskanäle aufgetragen werden können. Im Detail exemplifiziert wird nur die Verwendung als Vollmaterial, nicht als Beschichtung, und die Beschreibung lässt Zweifel aufkommen, dass eine brandfeste Beschichtung möglich ist, da Kleister verwendet werden soll, der nicht brandfest ist.

In der EP 0570 012 A1 wird eine Wärmedämmung für Gebäude beschrieben, wobei zur Wärmedämmung eingesetzte Wärmedämmplatten mittels Klebemörtel und/oder mittels mechanischer Halteelemente, wie in Wanddübel eingeschraubte Edelstahlschrauben oder gemeinsam mit einem Dübel eingeschlagene Edelstahlnägel, an der Gebäudewand befestigt werden.

Die DE 10 2007 046 986 A1 beschreibt Verfahren zur Herstellung einer Wärmedämmverkleidung sowie ein Wandelement auf Basis eines Wärmedämmelements. Zur Befestigung des Wandelements ist vorgesehen, dass Halterungsbolzen eingesetzt werden.

Die DE 10 2005 025 600 A1 betrifft ein Befestigungselement nach Art eines Dübels zur Befestigung einer Dämmschicht an einer Außenwand, wobei der Dübelteller des Befestigungselements eine gegenüber der äußeren Deckschicht schallisolierende dünne Zwischenlage aufweist, um die Wirkung des Befestigungselements als Schallbrücke zu vermeiden.

Vor diesem Hintergrund bestand die Aufgabe der Erfindung darin, neue Methoden und Verfahren zur Verfügung zu stellen, um Zusatzarbeiten während der Montage von Befestigungselementen im Baubereich zu vermindern bzw. zu verhindern.

Die Erfindung schlägt nun in einer ersten Ausführungsform die Verwendung von härtbaren organischen, anorganischen oder anorganisch-organischen Massen zur wärmedämmenden Beschichtung von Befestigungselementen im Baubereich vor, dass eine Wirkung der Befestigungselemente als Kältebrücken vermindert wird durch Auftragen der nach dem Aushärten druckfesten und wärmedämmenden sowie eine kontinuierliche Matrix und/oder einen Hohlraumanteil aufweisenden Beschichtungsmassen mindestens auf Teilflächen von derartigen Befestigungselementen derart, dass sie dort eine Beschichtung ausbilden, dadurch gekennzeichnet, dass die Befestigungselemente zumindest vor dem Einbau mit einer Beschichtungsmasse vorbeschichtet werden.

Es hat sich gezeigt, dass die Verwendung entsprechender druckfester und wärmeisolierender Beschichtungsmassen einen wirksamen Schutz gegen Kältebrücken bieten kann und gleichzeitig viele Vorteile aufweist, beispielsweise die Möglichkeit, für alle Arten von Befestigungselementen ohne die Notwendigkeit vorgeformter und somit in Form und Größe notwendigerweise angepasst zu verwendender Isolierelemente eine geeignete Isolierungsbeschichtung zu erschaffen.

Die Beschichtung kann in einer bevorzugten Ausführungsform sogar erst am Einsatzort vorgenommen werden, was die Flexibilität weiter erhöht. Andererseits können beschichtete Befestigungselemente erfindungsgemäß hergestellt und in vorkonfektionierter Form angeboten und verwendet werden, was eine besonders präzise Beschichtung ermöglicht.

Die vor- und nachstehend verwendeten allgemeineren Begriffe können einzeln, zu zwei oder mehreren oder alle unabhängig voneinander durch die in den nachfolgenden Definitionen angegebenen Varianten ersetzt werden, was zu bevorzugten Ausführungsformen der Erfindung führt.

Unter härtbaren organischen, anorganischen oder anorganisch-organischen Massen zur wärmedämmenden Abdeckung sind solche Massen zu verstehen, die nach dem Aufbringen auf das zu beschichtende Befestigungselement chemisch und/oder physikalisch aushärten, insbesondere durch Abkühlen (beispielsweise im Falle nach dem Erwärmen gießbarer thermoplastischer Kunststoffe), Trocknen (z.B. Verdampfen eines Lösungsmittels) oder insbesondere chemische Reaktion (wie im Falle anorganischer Materialien chemische Umwandlung, Kristallisation, Grenzflächenreaktionen, Ausfällung oder dergleichen oder im Falle organischer Materialien (Kunstharze und/oder Dispersionsharze) oder mancher anorganischer Materialien wie Kieselsäure oder deren Salzen Polykondensation, Polymerisation oder Polyaddition, d.h. Bildung von Polymeren aus kleineren Molekülen).

Diese Massen beinhalten als Matrixmaterial, das nach dem Aushärten die kontinuierliche Matrix bildet, organische, anorganische oder anorganisch-organische Massen.

Organische Massen sind beispielsweise schmelzbare und somit z.B. angießbare Thermoplaste, durch Lösungsmittelverdampfung trockenbare, auftragbare Kunststofflösungen oder Dispersionen, wie Lacke, oder insbesondere Kunstharze wie Polyurethan-, Epoxid-, Vinylester-, Vinylesterurethan-, ungesättigte Polyesterharze, sonstige Olefin- (z.B. Methacrylat oder Acrylat, Styrol, Vinyltoluol oder dergleichen), Siloxan- (wie Alkoxysilan), oder andere Reaktiv-Kunstharze, deren niedermolekulare Komponenten (was z.B. Präpolymeren oder oligomere Bestandteile nicht ausschließen soll) mit oder ohne Zusatz von Katalysatoren unter Polyreaktion aushärten (z.B. polykondensieren, polyaddieren oder anderweitig (z.B. radikalisch) polymerisieren) können oder geeignete Mischungen von zwei oder mehr davon. Auch Reaktiv-Dispersionen sind möglich, beispielsweise solche, wie in EWO 2007/054148, die hier, insbesondere diesbezüglich, durch Bezugnahme inkorporiert wird.

Als anorganische Massen sind beispielsweise hydraulisch (z.B. Zement, wie Portlandzement, Gips, hydraulischer Kalk, Puzzolane, Filterasche oder dergleichen - hier bedeutet "hydraulische" mit oder auch unter Wasser abhärtend, wobei auch "Luftbinder", wie Magnesia-Bindemittel, Weißkalk, Anhydrit, Soralzement oder dergleichen möglich sind), latenthydraulisch (erst nach Einwirkung von Anregern abbindend, beispielsweise Hochofenschlacke) oder ebenfalls durch Polykondensation (wie Kieselsäure oder Wasserglas) härtende (abbindende) Stoffe oder Stoffgemische geeignet, die (vorzugsweise nach Wasserzugabe zur Trockensubstanz oder im Falle von Wasserglas beispielsweise durch Säurezugabe) aushärten. Auch anorganische hitzehärtende Massen, wie beispielsweise Calciumhydrosilikate, etwa der in DE 10 2007 027 653 genannten Art, die hier diesbezüglich durch Bezugnahme aufgenommen wird, sind als Ausgangsmaterial für die Bildung der kontinuierlichen Matrix möglich.

Gemischt anorganisch-organische Massen können sowohl anorganische als auch organische aushärtbare Bestandteile beinhalten, beispielsweise wir oben gerade genannt.

"Kontinuierliche Matrix" bedeutet, dass die entsprechenden ausgehärteten Materialien eine Matrix aufweisen, bei der alle Bestandteile durch kovalente, van der Waals-, ionische oder andere Bindung kontinuierlich verbunden und in Kontakt sind, vergleichbar einem Lösungsmittel, in dem andere "diskontinuierliche" Stoffe gelöst oder dispergiert sind.

Diese Matrix muss folglich beispielsweise nicht in dem Sinne kontinuierlich sein, dass eine "einmolekulare" Matrix vorliegt. Auch muss der Kontakt der Bestandteile nicht an allen Stellen in alle Richtungen erfolgen - beispielsweise kann es innere Oberflächen (beispielsweise um Hohlräume, Partikeln oder andere diskontinuierliche Komponenten) geben, bei denen nur der Bereich der Bestandteile, der nicht zur Oberfläche zeigt, in Kontakt mit anderen Bestandteilen der Matrix steht.

Der Anteil der Matrix (einschließlich darin vorhandener weiterer üblicher Zusätze) in Gew.-% an der Beschichtungsmasse liegt bei deren Auftragen vorzugsweise im Bereich von 10 bis 99,5 %, vorzugsweise von 50 bis 98 Gew.-%.

Im Baubereich bedeutet, dass es sich in erster Linie um Befestigungselemente handelt, die beim Bauen von Gebäuden, Fassaden, Wänden, Becken, Dämmen oder dergleichen verwendet werden.

"Druckfest" bedeutet vorzugsweise, dass die Druckfestigkeit der Beschichtungsmassen nach dem Aushärten bei mindestens 1 MPa, bevorzugt bei mindestens 10 MPa, insbesondere > 20 MPa, wie z.B 40 oder 50 MPa liegt. Die Druckfestigkeit wird gemessen nach DIN 1048 Teil 5 an Würfeln der Kantenlänge 15 mm.

"Wärmedämmend" bedeutet in erster Linie, dass die Wärmeleitfähigkeit 0,3 W/m·K oder kleiner, bevorzugt 0,2 W/mK oder kleiner, besonders bevorzugt 0,15 oder kleiner ist, z.B. 0,09 W/mK.

"Einen Hohlraumanteil aufweisend" bedeutet, dass eingebettet in die Matrix Hohlräume vorliegen, die durch Aufschäumen (insbesondere während des Beschichtungs- und anfänglichen Aushärtungsvorgangs) und/oder durch Zuschläge in Form Hohlräume ausbildender Materialien gebildet werden.

Ein Aufschäumen kann beispielsweise durch Freisetzung von Gasen bewirkt werden. Beispielsweise kann die Beschichtungsmasse aus einem Druckbehälter, in dem sie sich in Gegenwart eines geeigneten Treibmittels, wie eines bei Raumtemperatur gasförmigen Kohlenwasserstoffs, ausgetrieben werden, wobei das freiwerdende Gas für das Aufschäumen sorgt, oder Kohlendioxid kann aus anorganischen Carbonaten oder Hydrogencarbonaten, wie Calciumcarbonat oder Alkalicarbonaten, in Gegenwart von Säuren (beispielsweise organischen Carbonsäuren, deren Säurewirkung erst bei Anfeuchten mit einem wässrigen Lösungsmittel oder nach Freiwerden aus einer Mikroverkapselung auftritt) oder in Gegenwart von Wasser aus Isocyanaten, die beispielsweise zur Bildung von Polyurethanen, Polyharnstoffen, Polythiourethanen oder Polythioharnstoffen der kontinuierlichen Matrix verwendet werden), freigesetzt werden und so für ein Aufschäumen der entsprechenden Beschichtungsmasse sorgen.

Hohlräume ausbildende Materialien sind beispielsweise expandierte Polystyrolpartikel, keramische Mikrohohlkugeln (beispielsweise auf Aluminiumsilikatbasis), synthetische Mikrohohlkugeln, Glashohlkugeln, Blähperlit, Blähglas, Blähglimmer, Blähschiefer, Blähton, gesinterte Steinkohlenflugasche, Bims, Fasern (beispielsweise Steinwolle) mit Hohlräumen oder dergleichen. Auch bei offenporigen Materialien können Hohlräume erhalten bleiben, insbesondere, wenn das Material für die kontinuierliche Matrix die porenumschließenden Materialien nur schlecht benetzen können, beispielsweise wegen geringer Affinität oder zu hoher Viskosität des Matrixmaterials.

Entsprechende Materialien finden sich in der Patentanmeldung WO 2007/0541148, die hier insbesondere hinsichtlich der verwendeten Materialien durch Bezugnahme aufgenommen wird.

Glas-, Kunststoff- oder keramische, insbesondere Glas- oder keramische, Mikrohohlkugeln sind besonders bevorzugt, beispielsweise wie in der DE 10 2005 010 307 beschrieben, die hier insbesondere diesbezüglich durch Bezugnahme aufgenommen wird. Die Größe der Mikrohohlkugeln kann beispielsweise von 0,002 bis 5 mm, beispielsweise von 0,01 mm bis 3 mm betragen.

Vorzugsweise liegt der Hohlraumanteil (Anteil der Hohlräume am Gesamtvolumen) in der ausgehärtete Masse bei 0,2 bis 95 Vol.-%, beispielsweise bei 10 bis 70 Vol-%.

Die Menge an Hohlräume ausbildenden Materialien kann dabei zwischen 0,2 bis 50, wie z.B. 0,5 bis 30, beispielsweise 1 bis 10 %, Gewichts-%, betragen.

Dass die Beschichtungsmassen mindestens auf Teilflächen von derartigen Befestigungselementen derart aufgetragen werden, dass sie dort eine Beschichtung bilden, bedeutet, dass nicht das ganze Befestigungselement von solchen Beschichtungen umgeben sein muss - es kann auch ausreichen, dass nur Kontaktbereiche mit anderen Teilen beschichtet werden, zwischen denen eine Wärmeübertragung vermindert oder verhindert werden soll.

Die Beschichtungsmasse kann in den erfindungsgemäßen Ausführungsformen stoffschlüssig (z.B. über molekulare und atomare Wechselwirkungen an den bindenden Bereichen), formschlüssig (z.B. durch Umschließen von Vorsprüngen, runden Teilen, Gewinden, Rastelementen oder dergleichen) und/oder kraftschlüssig (beispielsweise durch Ausdehnung in Hohlräume oder Schrumpfen während des Aushärtens, jeweils unter Entstehung von Spannungen) an das Befestigungselement verbunden sein bzw. werden.

Vorteilhaft ist, wenn sie im wesentlichen stoffschlüssig verbunden ist.

"Im wesentlichen stoffschlüssig" bedeutet, dass die Beschichtung vor allem oder vorzugsweise nur direkte atomare und molekulare Wechselwirkungen zwischen dem Beschichtungsmaterial und der Oberfläche des beschichteten Befestigungselements für die Verbindung der Beschichtung und der Oberfläche sorgen. Zusätzlich zum Stoffschluss können dann jedoch auch Formschluss (beispielsweise bei der Umhüllung von Vorsprüngen oder Gewinden) oder seltener Kraftschluss (beispielsweise bei während der Aushärtung schrumpfenden Beschichtungen) eine Rolle spielen.

Nach dem Auftragen härten die Beschichtungsmassen von selbst aus, oder es kann bei Matrix-Materialien, bei denen dies die Aushärtung fördert, noch eine Wärmebehandlung (Temperung) erfolgen, beispielsweise bei Temperaturen bis hinauf zu 250 °C, z.B. von 70 bis 200 °C.

Dass die Wirkung der Befestigungselemente als Kältebrücken vermindert (bis hin zu praktisch verhindert) wird, bedeutet in erster Linie, dass die Wärmeleitfähigkeit über das Befestigungselement im Verbindungsbereich gegenüber der ohne Beschichtung vermindert, beispielsweise mindestens halbiert, vorzugsweise um einen Faktor vier oder mehr vermindert wird.

Unter Befestigungselementen sind sämtliche Elemente verstehbar, die im Bauwesen zwei weitere Bauteile verbinden können, wie Schrauben, Gewindestangen, Konsolen oder deren Komponenten, wie Konsolkopf, Stegplatte und Stegplattenhalterung, Druck aufnehmende Elemente, wie Druckplatten, Druckleisten, Auflagerplatten, zugaufnehmende Elemente, Lochplatten, Ankerschienen, Hülsenscheiben oder dergleichen, vgl. DE 20 2007 003 903 U1, die hier bezüglich der Teile durch Bezugnahme aufgenommen wird.

Auch Verankerungselemente, wie Bolzen, Schrauben oder Steckanker, können also gemeint sein.

Im allgemeinen (und im Rahmen der Erfindung vorzugsweise) bestehen die Befestigungselemente aus einem gut wärmeleitenden Material, das damit ohne Beschichtung eine unerwünschte Kältebrücke zwischen Bereichen unterschiedlicher Temperatur ausbilden würde, insbesondere aus Metall, wie Eisen (z.B. Gusseisen)oder dergleichen, oder aus Metalllegierungen, wie Stahl, Messing, Aluminiumlegierungen oder dergleichen.

Daneben können in einer Beschichtungsmasse als oder für die erfinderischen Ausführungsformen weitere übliche Zusätze (Inhaltsstoffe und Additive) beinhaltet sein, wie (vorzugsweise druckfeste, beispielweise falls die Druckfestigkeit der Matrix insgesamt sonst nicht ausreicht) Füllstoffe anorganischer (z.B. mineralischer, wie Kalksteinmehl, Korund oder Quarzsand) und/oder organischer (z.B. polymerbasierter) Art (z.B. in einem Anteil von 0 bis 75 Gew.-%, z.B. 0 bis 50 Gew.-%), Netzmittel, Entschäumer (insbesondere sofern keine Hohlraumbildung durch Aufschäumen beabsichtigt ist), Schaumstabilisatoren (inbesondere, sofern zur Hohlraumbildung mindestens auch Aufschäumen beabsichtigt ist), Konservierungsstoffen, Thixotropiermittel, Verdickungsmittel, Verflüssiger, Lösungsmittel (weniger bevorzugt) Reaktivverdünner, Verzögerer, Beschleuniger, hohlraumlosen Fasern, Pigmente, Farbstoffe, Licht- oder UV-Schutzmittel, Stellmittel, Stabilisierungsmittel, Dichtungsmittel, Duftstoffe, Katalysatoren (z.B. verkapselt in Einkomponentensystemen oder als zweite unabhängige Komponente in Mehrkomponentensystemen, wie Initiatoren für radikalische Polyadditionen oder Katalysatoren für Polykondensationen), oder dergleichen, oder Gemische von zwei oder mehr davon, wenn nicht anders angegeben, beispielsweise mit Gewichtsanteilen von 0 bis 50 Gew.-%, insbesondere bis zu 10 Gew.-%.

Angaben in Gew.-% beziehen sich stets, sofern nichts anderes angegeben ist, auf das Gesamtgewicht der fertigen Beschichtungsmasse vor dem Aushärten.

Die Angaben für Hohlräume in Volumen-Prozent (Vol.-%) dagegen beziehen sich auf die fertig ausgehärtete Beschichtung.

Die Beschichtung kann in einer bevorzugten Ausführungsform sogar erst am Einsatzort vorgenommen werden, was die Flexibilität weiter erhöht. Andererseits können beschichtete Befestigungselemente erfindungsgemäß hergestellt und in vorkonfektionierter Form angeboten und verwendet werden, was eine besonders präzise Beschichtung ermöglicht.

Die Erfindung betrifft auch die Verwendung von härtbaren organischen, anorganischen oder anorganisch-organischen Massen zur wärmedämmenden Beschichtung von Befestigungselementen im Baubereich, dass eine Wirkung der Befestigungselemente als Kältebrücken vermindert wird durch Auftragen der nach dem Aushärten druckfesten und wärmedämmenden sowie eine kontinuierliche Matrix und/oder einen Hohlraumanteil aufweisenden Beschichtungsmassen, mindestens auf Teilflächen von derartigen Befestigungselementen derart, dass sie dort eine Beschichtung ausbilden, dadurch gekennzeichnet, dass die Befestigungselemente vor dem Einbau mit einer dieser Beschichtungsmassen vorbeschichtet werden, wobei die Beschichtung zusätzlich in einem Loch, z.B. Bohrloch, durch die dort eingebrachte Beschichtungsmasse, die zugleich als chemischer Dübel verwendet wird, durch Einbringen eines Befestigungselements, z.B. einer Ankerstange oder eines Bolzens, vorgenommen wird.

In einer möglichen bevorzugten Ausführungsform kann die Beschichtungsmasse als Mehr-, insbesondere Zwei-Komponentensystem verwendet werden. Dann sind zwei (oder mehr) Komponenten, wie härtbare organische, anorganische oder anorganisch-organische Masse einerseits und Härter (z.B. Katalysator, Initiator oder Wasser) andererseits, mit oder ohne weitere Zusätze, in räumlich voneinander getrennten Behältnissen, beispielsweise in Form eines Kits, z.B. von Mehrkammerkartuschen (vorzugsweise mit Statikmischer zum Mischen der Komponenten durch Ausdrücken direkt bei der Anwendung) untergebracht und werden zur Anwendung direkt vor dem oder beim Beschichten miteinander vermischt, beispielsweise durch Mischgeräte oder Mischen von Hand mit Hilfsmitteln wie Rührern oder dergleichen.

Alternativ können die erfindungsgemäßen Beschichtungsmassen auch als Einkomponentensysteme verwendet werden, beispielsweise mit eingekapselten Katalysatoren oder wenn sie nur bei Erwärmen aushärten oder wenn sie durch Kontakt mit Luft (z.B. auch mit Luftfeuchtigkeit) oder durch elektromagnetische Strahlung (z.B. Licht oder UV-Strahlung) zum Aushärten gebracht werden, oder auch löse- oder dispersionsmittelhaltige Massen (z.B. auf Wasserbasis), die durch Verdampfen des Löse- oder Dispersionsmittel erhärten. Auch zwei oder mehr dieser Varianten können bei einem Einkomponentensystem verwirklicht sein.

Wie bereits erwähnt, ist es vorteilhaft, wenn die Beschichtungsmasse als die Hohlräume ausbildender Schaum ausgebildet ist. Dies ermöglich z.B. ein Ausfüllen innerhalb von Formen.

Stärker bevorzugt ist eine Verwendung, bei der die Beschichtungsmasse die Hohlräume ausbildende Materialien mit offener und/oder geschlossener Porenstruktur, insbesondere Hohlkugeln, beinhaltet, da z.B. dann das Volumen und die Dicke der Beschichtungsmasse besonders gut festlegbar sind.

Besonders bevorzugt ist die erfindungsgemäße Verwendung, bei der die Hohlräume nach dem Aushärten der Beschichtungsmasse mit einem Gas, wie Kohlendioxid oder einem Treibgas, oder einem Gasgemisch, wie Luft, gefüllt sind, insbesondere mit Luft oder Kohlendioxid.

Erfindungemäß bevorzugt ist die Verwendung unter Auftragen der Beschichtung durch Bestreichen (beispielsweise mittels Pinseln, Rollen, Spachteln, Rakeln oder dergleichen), durch Bespritzen oder Besprühen (beispielsweise mittels luftlosen Sprühgeräten, Sprühpistolen, z.B. über Düsen oder Schläuche) oder durch Angießen (beispielsweise in Formen, die an den Stellen des Befestigungselements, die beschichtet werden sollen, Hohlräume aufweisen, so dass an ein Befestigungselement in der Form angegossen werden kann) der Befestigungselemente geschieht.

Eine bevorzugte erfindungsgemäße Variante bezieht sich auf eine vor- oder nachstehende erfindungsgemäße Verwendung, wobei es sich bei den Befestigungselementen um Druck- und/oder Zug- und/oder Biegezug ableitende Elemente handelt.

Besonders bevorzugt sind erfindungsgemäße Verwendungen, Verfahren und Befestigungselemente, deren Beschichtung einen Hohlraumanteil nach dem Aushärten der Beschichtungsmasse bei 0,2 bis 95 Vol.-%, beispielsweise bei 10 bis 70 Vol.-%, wie insbesondere von 10 bis unter 30 oder über 30 bis 50 Vol.-%, beispielsweise von 20 bis 28 oder von 32 bis 45 Vol.-% aufweist.

Besonders bevorzugt beträgt die Dicke der Beschichtung nach dem Aushärten 0,1 bis 100 mm, insbesondere 0,5 bis 3 mm, 3 bis 5 mm oder 5 bis 10 mm.

Besonders bevorzugt ist eine erfindungsgemäße Verwendung, dadurch gekennzeichnet, dass es sich bei den erfindungsgemäß beschichteten Befestigungselementen um Befestigungselemente für vorgehängte Fassaden, Fassadenverkleidungen, Lichtdächer, Wintergärten, Schallschutzwände, Messebauten, Carports oder dergleichen handelt, insbesondere für Fassaden oder Fassadenverkleidungen, wobei die Befestigungselemente im eingebauten Zustand direkt oder über ein oder mehrere weitere Verbindungselemente mit einem tragenden Teil, wie einer Wand oder einem Pfosten oder Pfostenprofil, und einem gehaltenen Bauteil, wie beispielsweise einem Konsolenteil (das vorzugsweise auch mindestens an in Kontakt mit anderen (vor allem wärmeleitenden) Teilen und/oder der Basis tretenden Oberflächen erfindungsgemäß beschichtet ist oder wird), einem Fassadenteil oder einem Halteprofil, verbunden sind.

Das erfindungsgemäße Verfahren zum vor dem Einbau stattfindenden Vorbeschichten eines Befestigungselementes beinhaltet die Verwendung von härtbaren organischen, anorganischen oder anorganisch-organischen Massen zur wärmedämmenden Abdeckung von Befestigungselementen im Baubereich wie vor- und nachstehend genannt.

Besondere Ausführungsformen der Erfindung finden sich auch in den unabhängigen und den abhängigen Ansprüchen, die hier durch Bezugnahme aufgenommen werden.

Das nachfolgende Beispiel dient der Illustration der Erfindung, ohne ihren Umfang einzuschränken.

### Beispiel: Beschichteter Konsolenanker

Ein Konsolenanker für die Montage einer Außenfassade wird an den Auflageflächen zur inneren Basis mit einer erfindungsgemäßen Masse in einer Stärke von 3-5 mm beschichtet. Details können der nachfolgenden Tabelle entnommen werden:

| **Komponente** | **Hersteller** | **m [g]** | **m [%]** | **d [g/ml]** | **V [ml]** | **V [%]** |
|---|---|---|---|---|---|---|
| Beckopox EP 116 | Cytec Surface Specialties¹ | 10 | 69,9 | 1,16 | 8,62 | 37,65 |
| Beckopox EH 663 | Cytec Surface Specialties¹ | 2,8 | 19,6 | 1,00 | 2,80 | 12,23 |
| Scotchlite Glass Bubbles K1 | 3M² | 1,43 | 10,0 | 0,13 | 11,44 | 49,97 |
| HDK H18 | Wacker Chemie³ | 0,075 | 0,5 | 2,20 | 0,03 | 0,15 |
| | | 14,305 | 100,0 | | 22,89 | 100 |
| | | | | | | |
| | | | | | | |
| Würfeldruckfestigkeit | 40 | MPa | Aushärtung bei 80 °C, 30 min, Würfel (15 mm x 15 mm x 15 mm), nach Druckfläche (225 mm²), in Anlehnung an DIN 1048 Teil 5 | | | |
| Ablaufverhalten | 18 | mm | in Anlehnung an ISO 7390:2002 (Boeing flow test) | | | |

| | | | | | | |
|---|---|---|---|---|---|---|
| m = Masse d = Dichte V = Volumen )¹ Cytech Industries Inc., West Paterson, New Jersey, USA )² 3M, St. Paul, Minnesota, USA )³ Wacker Chemie AG, München, Deutschland | | | | | | |

Die Beschichtung dient als Wärmeisolierung. Der Konsolenanker zeigt ein deutlich vermindertes Wärmeleitvermögen (verringerte Wirkung als Kältebrücke) zwischen Konsolenanker und innerer Basis.

## Patentansprüche

1. Verwendung von härtbaren organischen, anorganischen oder anorganisch-organischen Massen zur wärmedämmenden Beschichtung von Befestigungselementen im Baubereich, wobei eine Wirkung der Befestigungselemente als Kältebrücken vermindert wird durch Auftragen der nach dem Aushärten druckfesten und wärmedämmenden sowie eine kontinuierliche Matrix und/oder einen Hohlraumanteil aufweisenden Beschichtungsmassen, mindestens auf Teilflächen von derartigen Befestigungselementen derart, dass sie dort eine Beschichtung ausbilden, **dadurch gekennzeichnet, dass** die Befestigungselemente zumindest vor dem Einbau mit einer dieser Beschichtungsmassen vorbeschichtet werden.

2. Verwendung nach Anspruch 1, wobei es sich bei den Befestigungselementen um solche handelt, die eine innen liegende Basis direkt oder mittels oder über ein oder mehrere Verbindungselemente mit einem im Einbauzustand davor liegenden Bauteil verbinden.

3. Verwendung nach Anspruch 1 oder Anspruch 2, wobei die Befestigungselemente aus Metall oder Metalllegierungen bestehen.

4. Verwendung nach einem der Ansprüche 1 bis 3, wobei die Druckfestigkeit der Beschichtungsmassen nach dem Aushärten bei 1 MPa oder höher liegt.

5. Verwendung nach einem der Ansprüche 1 bis 4, wobei die Wärmeleitfähigkeit der Beschichtungsmassen im ausgehärteten Zustand bei 0,3 W/mK oder darunter liegt.

6. Verwendung nach einem der Ansprüche 1 bis 5, wobei die Beschichtungsmasse als Ein- oder Mehr-, insbesondere Zwei-Komponentensystem verwendet wird.

7. Verwendung nach einem der Ansprüche 1 bis 6, wobei die Beschichtungsmasse als die Hohlräume ausbildender Schaum ausgebildet wird.

8. Verwendung nach einem der Ansprüche 1 bis 7, wobei die Beschichtungsmasse als die Hohlräume ausbildende Materialien solche mit offener und/oder geschlossener Porenstruktur, insbesondere Hohlkugeln, beinhaltet.

9. Verwendung nach einem der Ansprüche 1 bis 8, wobei die Hohlräume nach dem Aushärten der Beschichtungsmasse mit einem Gas oder Gasgemisch gefüllt sind, insbesondere mit Luft oder Kohlendioxid.

10. Verwendung nach einem der Ansprüche 1 bis 9, wobei das Auftragen durch Bestreichen, Bespritzen, Besprühen oder Angießen der Befestigungselemente geschieht.

11. Verwendung nach einem der Ansprüche 1 bis 10, wobei es sich bei den Befestigungselementen um Druck- und/oder Zug und/oder Biegezug ableitende Elemente handelt.

12. Verwendung nach einem der Ansprüche 1 bis 11, wobei Ankerelemente für Bohrlöcher mit der Beschichtungsmasse vorbeschichtet werden.

13. Verwendung nach einem der Ansprüche 1 bis 12, **dadurch gekennzeichnet, dass** der Hohlraumanteil nach dem Aushärten der Beschichtungsmasse bei 0,2-95 Volumen-Prozent liegt.

14. Verwendung nach einem der Ansprüche 1 bis 13, **dadurch gekennzeichnet, dass** als Material acrylatbasierte Matrixmaterialien verwendet werden, die als anorganischen Bestandteil zusätzlich keramische Materialien und/oder silikatische Materialien beinhalten, oder Kombinationen davon.

15. Verwendung nach einem der Ansprüche 1 bis 14, **dadurch gekennzeichnet, dass** als Matrixmaterial wässrige Dispersionen verwendet werden, die als anorganische Bestandteile zusätzlich keramische Materialien und/oder silikatische Materialien beinhalten, oder Kombinationen davon.

16. Verwendung nach einem der Ansprüche 1 bis 14, **dadurch gekennzeichnet, dass** die Dicke der Beschichtung nach dem Aushärten bei 0,1 bis 100 mm.

17. Verwendung nach einem der Ansprüche 1 bis 16, **dadurch gekennzeichnet, dass** zusätzlich eine Wärmestrahlung reflektierende Beschichtung auf die Beschichtungsmasse aufgebracht wird.

18. Verwendung nach einem der Ansprüche 1 bis 17, **dadurch gekennzeichnet, dass** die Beschichtung in einem Loch durch die dort eingebrachte Beschichtungsmasse, die zugleich als chemischer Dübel verwendet wird, durch oder unter Einbringen eines Befestigungselements in das Loch vorgenommen wird.

19. Verwendung nach einem der Ansprüche 1 bis 18, **dadurch gekennzeichnet, dass** es sich bei den Befestigungselementen um Befestigungselemente für vorgehängte Fassaden, Fassadenverkleidungen, Lichtdächer, Wintergärten, Schallschutzwände, Messebauten oder Carports handelt, wobei die Befestigungselemente im eingebauten Zustand direkt oder über ein oder mehrere weitere Verbindungselemente mit einem tragenden Teil und einem gehaltenen Bauteil verbunden sind.

## Claims

1. Use of curable organic, inorganic or inorganic-organic compositions for the heat-insulating coating of fixing elements in the construction sector, wherein a cold-bridging action of the fixing elements is reduced by application of the coating compositions at least to sub-areas of such fixing elements in such a way that they form a coating thereon, which coating compositions, after curing, are pressure-resistant and heat-insulating and have a continuous matrix and/or a content of cavities, **characterised in that** the fixing elements are pre-coated with one of these coating compositions at least prior to installation.

2. Use according to claim 1, wherein the fixing elements are those which join an internally located base to a component that is located in front of it in the installed state, directly or by means of or via one or more connecting elements.

3. Use according to claim 1 or claim 2, wherein the fixing elements consist of metal or metal alloys.

4. Use according to any one of claims 1 to 3, wherein the compressive strength of the coating compositions after curing is 1 MPa or more.

5. Use according to any one of claims 1 to 4, wherein the thermal conductivity of the coating compositions in the cured state is 0.3 W/mK or less.

6. Use according to any one of claims 1 to 5, wherein the coating composition is used as a single-component or multi-component system, especially a two-component system.

7. Use according to any one of claims 1 to 6, wherein the coating composition is in the form of cavity-forming foam.

8. Use according to any one of claims 1 to 7, wherein as cavity-forming materials the coating composition contains such materials having an open and/or closed pore structure, especially hollow spheres.

9. Use according to any one of claims 1 to 8, wherein, after the coating composition has cured, the cavities are filled with a gas or gas mixture, especially with air or carbon dioxide.

10. Use according to any one of claims 1 to 9, wherein application to the fixing elements takes place by spreading, sprinkling, spraying or moulding-on.

11. Use according to any one of claims 1 to 10, wherein the fixing elements are elements that dissipate pressure and/or tension and/or flexural tension.

12. Use according to any one of claims 1 to 11, wherein anchoring elements for drilled holes are pre-coated with the coating composition.

13. Use according to any one of claims 1 to 12, **characterised in that** the content of cavities after the coating composition has cured is 0.2 - 95 % by volume.

14. Use according to any one of claims 1 to 13, **characterised in that** as material there are used acrylate-based matrix materials that contain as inorganic constituent additionally ceramic materials and/or siliceous materials, or combinations thereof.

15. Use according to any one of claims 1 to 14, **characterised in that** as matrix material there are used aqueous dispersions that contain as inorganic constituents additionally ceramic materials and/or siliceous materials, or combinations thereof.

16. Use according to any one of claims 1 to 14, **characterised in that** the thickness of the coating after curing is from 0.1 to 100 mm.

17. Use according to any one of claims 1 to 16, **characterised in that** additionally a coating that reflects thermal radiation is applied to the coating composition.

18. Use according to any one of claims 1 to 17, **characterised in that** the coating is carried out in a hole by means of the coating composition which is introduced therein, which coating composition is used simultaneously as a chemical fixing, by inserting or while inserting a fixing element into the hole.

19. Use according to any one of claims 1 to 18, **characterised in that** the fixing elements are fixing elements for curtain-wall façades, façade claddings, skylights, winter gardens, noise barrier walls, exhibition structures or carports, the fixing elements in the installed state being joined to a supporting part and a mounted component directly or *via* one or more further connecting elements.

## Revendications

1. Utilisation de matières durcissables organiques, minérales ou minérales-organiques pour le revêtement calorifuge d'éléments de fixation dans le domaine de la construction, sachant qu'on empêche les éléments de fixation d'agir comme des ponts thermiques en appliquant les matières de revêtement - qui à la suite du durcissement sont résistantes à la pression et calorifuges et présentent une matrice continue et/ou une certaine proportion de cavités - au moins sur des faces partielles de tels éléments de fixation de telle sorte qu'elles y forment un revêtement, **caractérisée en ce que** les éléments de fixation sont pré-revêtus d'une de ces matières de revêtement au moins avant leur installation.

2. Utilisation selon la revendication 1, sachant que les éléments de fixation sont des éléments de fixation qui relient, directement ou au moyen ou par l'intermédiaire d'un ou plusieurs éléments de liaison, une base située à l'intérieur à un élément de construction situé devant celle-ci dans l'état d'installation.

3. Utilisation selon la revendication 1 ou la revendication 2, sachant que les éléments de fixation sont constitués de métal ou d'alliages métalliques.

4. Utilisation selon l'une des revendications 1 à 3, sachant que la résistance à la pression des matières de revêtement à la suite du durcissement est de 1 MPa ou davantage.

5. Utilisation selon l'une des revendications 1 à 4, sachant que la conductibilité thermique des matières de revêtement dans l'état durci est de 0,3 W/mK ou moins.

6. Utilisation selon l'une des revendications 1 à 5, sachant que la matière de revêtement est utilisée sous forme de système à un composant ou à plusieurs composants, en particulier à deux composants.

7. Utilisation selon l'une des revendications 1 à 6, sachant que la matière de revêtement est réalisée sous forme de mousse formant les cavités.

8. Utilisation selon l'une des revendications 1 à 7, sachant que la matière de revêtement contient, comme matériaux formant les cavités, des matériaux avec une structure de pores ouverte et/ou fermée, en particulier des billes creuses.

9. Utilisation selon l'une des revendications 1 à 8, sachant que les cavités sont, à la suite du durcissement de la matière de revêtement, remplis d'un gaz ou d'un mélange gazeux, en particulier d'air ou de dioxyde de carbone.

10. Utilisation selon l'une des revendications 1 à 9, sachant que l'application sur les éléments de fixation s'effectue au pinceau, par projection, par pulvérisation ou par surmoulage.

11. Utilisation selon l'une des revendications 1 à 10, sachant que les éléments de fixation sont des éléments détournant la compression et/ou la traction et/ou la traction par flexion.

12. Utilisation selon l'une des revendications 1 à 11, sachant que des éléments d'ancrage pour des trous forés sont pré-revêtus de la matière de revêtement.

13. Utilisation selon l'une des revendications 1 à 12, **caractérisé en ce que** la proportion de cavités à la suite du durcissement de la matière de revêtement est comprise entre 0,2 et 95 % en volume.

14. Utilisation selon l'une des revendications 1 à 13, **caractérisé en ce qu'**on utilise comme matériau des matériaux de matrice à base d'acrylate qui contiennent en outre comme composant minéral des matériaux céramiques et/ou des matériaux siliciques, ou des combinaisons de ces matériaux.

15. Utilisation selon l'une des revendications 1 à 14, **caractérisé en ce qu'**on utilise comme matériau de matrice des dispersions aqueuses qui contiennent en outre comme composants minéraux des matériaux céramiques et/ou des matériaux siliciques, ou des combinaisons de ces matériaux.

16. Utilisation selon l'une des revendications 1 à 14, **caractérisé en ce que** l'épaisseur du revêtement à la suite du durcissement est comprise entre 0,1 et 100 mm.

17. Utilisation selon l'une des revendications 1 à 16, **caractérisé en ce qu'**on applique en outre sur la matière de revêtement un revêtement réfléchissant le rayonnement thermique.

18. Utilisation selon l'une des revendications 1 à 17, **caractérisé en ce que** le revêtement est effectué dans un trou par la matière de revêtement qui y est introduite, qui est utilisée en même temps comme cheville chimique, par ou avec l'introduction d'un élément de fixation dans le trou.

19. Utilisation selon l'une des revendications 1 à 18, **caractérisé en ce que** les éléments de fixation sont des éléments de fixation pour des façades en rideau, des habillages de façades, des verrières, des jardins d'hiver, des cloisons antibruit, des ouvrages de salons d'exposition ou des couverts pour voitures, sachant que les éléments de fixation sont, dans l'état installé, directement ou par l'intermédiaire d'un ou plusieurs autres éléments de liaison, reliés à un élément porteur et un élément de construction maintenu.
